# EUROPÄISCHE PATENTSCHRIFT

(11) **EP 0 499 991 B1**
(45) Veröffentlichungstag und Bekanntmachung des Hinweises auf die Patenterteilung: **10.05.1995**
(21) Anmeldenummer: 92102549.0
(22) Anmeldetag: 15.02.1992
(51) Int. Cl.: D06M 11/54, D06M 11/50

(54) **Verfahren zum chemischen Fixieren von Wolle**
Process for the chemical fixation of wool
Procédé de fixation chimique de la laine

(30) Priorität: 21.02.1991 DE 4105392
(43) Veröffentlichungstag der Anmeldung: 26.08.1992
(73) Patentinhaber: TAG TEXTIELAUSRÜSTUNGS-GESELLSCHAFT SCHROERS GmbH & CO. KG, D-47800 Krefeld (DE)
(72) Erfinder: Böckling, Ulrich, W-4150 Krefeld (DE); Theissen, Kornelia, W-4050 Mönchengladbach 1 (DE)
(74) Vertreter: Rehders, Jochen, Dipl.-Ing.

(56) Entgegenhaltungen:
- DE-A- 233 210
- DE-A- 256 851
- GB-A- 501 292
- GB-A- 501 292
- GB-A- 1 543 720
- US-A- 3 062 610
- JOURNAL OF THE TEXTILE INSTITUTE, Bd. 55, Nr. 10, Oktober 1964, MANCHESTER/GB, Seiten T512-T515; M. LIPSON & J.R. McPhee:"Setting of wool with bisulphite solutions"

## Beschreibung

Die Erfindung betrifft ein Verfahren zum chemischen Fixieren von Wolle. Für die Naßveredlung und die spätere Naßreinigung von reinen Wollschnittpolteppichen für Auslegeware sind ausreichend fixierte Garne notwendig. Diese Fixierung dient dazu, die Garndrehung und den Garnaufbau zu stabilisieren, um dadurch ein unerwünschtes Verfilzen des Schnittpols während der Naßbehandlung zu verhindern. Es ist bekannt, Wollgarne mit Natriumhydrogensulfit zu fixieren, indem die Garne aufgemacht auf der Kreuzspule oder als Strang entweder auf dem Garnfärbeapparat oder auch in kontinuierlichen Anlagen behandelt werden. Um den Fixiereffekt zu erreichen, werden die Wollgarne durch ein 85° C warmes Natriumhydrogensulfit-Lösungsbad geführt, nach einer entsprechend der gewünschten Fixierung bemessenen Verweilzeit im warmen Wasserbad gespült und ggf. mit einer Wasserstoffperoxidlösung nachbehandelt. Ein derartiges Verfahren ist in "Chemiefasern/Textilindustrie", 40./92. Jahrgang, September 1990, Seiten 900 bis 905 beschrieben.

Nachteilig ist bei der bekannten Garnfixierung auf der Kreuzspule und im Strang, daS sich sog. "Krückstöcke" bilden können, das sind ungleichmäßig und bogenförmig fixierte Garnabschnitte, die sich auf das Erscheinungsbild des fertigen Teppichstücks nachteilig auswirken können. Des weiteren kann sich eine Streifigkeit im Schnittpolteppich ergeben, da durch die diskontinuierlichen und kontinuierlichen Garnfixierungsverfahren Ungleichmäßigkeiten in der Farbstoffaffinität durch Unterschiede in der Fixierung auftreten können.

Der Erfindung liegt die Aufgabe zugrunde, ein Verfahren zum chemischen Fixieren von Wolle für die Herstellung von Teppichstücken als Auslegeware zu schaffen, mit dem es möglich ist, bei einem Teppichstück eine gewünschte Fixierung des Schnittpols eines Teppichstücks zu erreichen. Mit dieser Fixierung soll ein gewünschtes Oberflächenbild erreicht werden, das von einem völlig gleichmäßigen, streifenfreien Schnittpol bis zu einer gewünschten, vorgebbaren Oberflächenstruktur und einem gewünschten und vorgebbaren Oberflächenbild gehen können soll.

Ausgehend von dieser Aufgabenstellung wird bei einem Verfahren der eingangs erwähnten Art vorgeschlagen, daß die Wolle erfindungsgemäß als Maschenware und/oder Schnittpolteppichstück fixiert wird. Die Maschenware kann gestrickt, gewirkt, geraschelt oder gehäkelt sein und muß das Auflösen des Garns aus dem Verbund zulassen. Verfahren zum chemischen Fixieren von Wolle als Maschenware sind aus den Dokumenten GB-A-501 292, US-A-3 062 610, GB-A-1 543 720 und "Journal of the Textile Institute", Bd.55, Nr.10, 1964, Manchester, GB, Seiten T512-T515 bekannt. Im Gegensatz zu den bekannten Garnfixierverfahren wird erfindundsgemäß eine Maschenware oder ein Schnittpolteppichstück fixiert, wobei die Maschenware ein Vorprodukt zur Herstellung eines Teppichstücks ist.

Die Maschenware läßt sich insbesondere als Strickschlauch herstellen und wird so fixiert. Auf diese Weise werden gezielt und gleichmäßig Garnbögen und Garnkrümmungen fixiert, die später im fertiggestellten Schnittpolteppich ein entsprechendes, gewünschtes Oberflächenbild erzeugen. Zu diesem Zweck wird der Strickschlauch nach dem Fixieren wieder zum Garn aufgezogen, das dann zum Herstellen eines Schnittpolteppichstücks verwendet wird.

Die Fixierung des Garns im Strickschlauch kann mehr oder weniger stark sein, je nachdem, ob das mit dem im Strickstück fixierten Garn gewebte Teppichstück erneut fixiert wird oder nicht.

Das Strickstück oder Teppichstück kann vorzugsweise mit einer Natriumhydrogensulfitlösung mit einer Konzentration von 10 bis 100 g/l behandelt werden.

Das Strickstück oder Teppichstück kann durch Tauchen im Bad oder durch Übergießen mit der Lösung getränkt werden, wenn das Strickstück oder Teppichstück ganzflächig fixiert werden soll. Es ist jedoch auch möglich, das Strickstück oder Teppichstück mit der Lösung ganzflächig oder bereichsweise zu bedrucken, wobei zum Bedrucken Rolleauxdruckwalzen, Filmschablonen oder die Spritzdrucktechnik verwendbar sind. Für das Bedrucken kann eine vorzugsweise mittels synthetischer Polymere viskos eingestellte Lösung verwendet werden.

Die Behandlung mit Natriumhydrogensulfitlösung kann bei einer Temperatur zwischen 20° und 90° C erfolgen, und das Strickstück oder Teppichstück wird nach der Behandlung mit Natriumhydrogensulfitlösung mit Wasser gespült, wodurch entsprechend der Gleichgewichtsreaktion Cystinbindungen rückgeformt werden und damit wieder eine Stabilisierung des Molukulargefüges erreicht wird. Dieser Effekt läßt sich verstärken durch eine anschließende Behandlung mit Wasserstoffperoxid, da es sich bei dieser Rückformung der Cystinbindungen um eine Oxidation handelt.

Besonders vorteilhaft läßt sich das erfindungsgemäße Verfahren durchführen, wenn das Strickstück oder Teppichstück mit einer Natriumhydrogensulfitlösung bei 20° bis 40° C getränkt und anschließend, vorzugsweise mit Sattdampf von 95° C gedämpft wird. Auf diese Weise dient die Behandlung mit der Natriumhydrogensulfitlösung im wesentlichen zum Tränken des Strickstücks oder Teppichstücks mit der Lösung, ohne daß bereits eine wesentliche chemische Einwirkung auf die Wolle erfolgt. Diese chemische Einwirkung wird durch das Dämpfen mit Sattdampf bei mindestens 95° C erreicht, wobei die Reaktion schneller, intensiver und gleichmäßiger abläuft, da der Dampf bis in die tiefsten Poren des Strickstücks oder Teppichstücks dringt und mit einer höheren Temperatur einwirkt als dies in einem Bad möglich ist.

Da das Bad mit der Natriumhydrogensulfitlösung praktisch bei Raumtemperatur gehalten wird, ist mit dem erfindungsgemäßen Verfahren auch eine Energieersparnis verbunden.

Durch das Dämpfen, das sich an das Behandeln mit Natriumhydrogensulfitlösung anschließt, ergibt sich überraschenderweise eine erhebliche Steigerung der Fixiereffekte, die ausschließlich von der Dampftemperatur und der Dämpfzeit abhängen. Bei einer Sattdampftemperatur von mindestens 95° C ist eine Dämpfzeit von mindestens drei Minuten in der Regel ausreichend.

Das erfindungsgemäße Verfahren ist vorzugsweise für eine kontinuierliche Behandlung des Strickstücks oder Teppichstücks im Durchlaufverfahren geeignet. Hierzu kann das Strickstück oder Teppichstück in einem ersten Bad mit einer Natriumhydrogensulfitlösung von 10 bis 100 g/l bei einer Temperatur von 20° bis 90° C, vorzugsweise von 30° bis 40° C getränkt werden. Die Konzentration der Natriumhydrogensulfitlösung richtet sich nach der Beschaffenheit des Garns und der gewünschten Stärke der Fixierung. Das Tränken mit der Lösung kann vorzugsweise im Foulard erfolgen. Beim Verlassen des ersten Bades wird das Strickstück oder Teppichstück durch Quetschwalzen geführt, um den Gehalt des Strickstücks oder Teppichstücks an Natriumhydrogensulfitlösung einzustellen. Danach gelangt das Strickstück oder Teppichstück in einen Tunnel, der mit Sattdampf von mindestens 95° C beaufschlagt ist. Diesen Dämpftunnel durchläuft das Strickstück oder Teppichstück mit einer Verweildauer von mindestens drei Minuten, um danach durch zwei aufeinanderfolgende Spülbäder mit an deren Ausgängen angeordneten Quetschwalzen geführt, anschließend ggf. mit Wasserstoffperoxid behandelt und schließlich getrocknet zu werden.

Statt das Strickstück oder Teppichstück durch einen Foulard zu führen, kann das Strickstück oder Teppichstück bereichsweise mit Natriumhydrogensulfitlösung bedruckt werden. Auf diese Weise läßt sich durch die bereichsweise Fixierung ein gewünschtes Oberflächenbild erzeugen. Der Auftrag der Natriumhydrogensulfitlösung kann über Rolleauxdruckwalzen, durch Filmschablonen oder in Spritzdrucktechnik erfolgen, wobei die Natriumhydrogensulfitlösung aus drucktechnischen Gründen viskos vorzugsweise mittels synthetischer Polymere eingestellt wird. Das bereichsweise Fixieren durch Bedrucken erfordert ein Vorfixieren, entweder durch Verwendung von insbesondere im Strickstück fixierten Garnen oder durch vorheriges vollflächiges Fixieren; es kann jedoch auch ein vollflächiges Nachfixieren vorgesehen werden, bei dem ggf. auf ein Dämpfen verzichtet werden kann, wenn das Teppichstück mit einer Natriumhydrogensulfitlösung von mindestens 80° C behandelt wird, wobei die Behandlung durch Tauchen in einem Bad oder durch Übergießen mit der heißen Natriumhydrogensulfitlösung erfolgen kann. Durch ein vollflächiges Nachfixieren läßt sich eine Steifigkeit des Teppichstücks, die aus unterschiedlicher Fixierung der verwendeten Garne und daraus resultierender unterschiedlicher Farbaffinität beim Bedrucken oder Färben entstehen kann, vermeiden. Beim Nachfixieren kann eine Konzentration der Natriumhydrogensulfitlösung von weniger als 10 g/l ausreichend sein.

Im Rahmen der vorliegenden Erfindung ist es wesentlich, daß bei der Herstellung von Teppichstücken als Auslegware wenigstens eine Fixierbehandlung eines Strickstücks und/oder Teppichstücks erfolgt, unabhängig davon, ob beim Weben des Teppichstücks nach bekannten Verfahren fixierte Garne eingesetzt werden. Dieses Fixieren des Strickstücks oder Tepppichstücks läßt sich in üblicher Weise mit heißer Natriumhydrogensulfitlösung und anschließendem mehrfachen Spülen in heißem Wasser durchführen, jedoch erfolgt die Behandlung bevorzugterweise in der Form, daß das Strickstück oder Teppichstück mit Natriumhydrogensulfitlösung bei einer Temperatur von 30° bis 40° C getränkt wird und das eigentliche Fixieren durch eine anschließende Behandlung mit Sattdampf oder überhitztem Dampf erfolgt, woran sich dann ein Spülen mit Wasser und ggf. eine weitere Behandlung mit Wasserstoffperoxid anschließt.

## Patentansprüche

1. Verfahren zum chemischen Fixieren von Schnittpolteppichstücken aus Wolle, bei dem ein Flächenstück aus Wolle als Schnittpolteppichstück fixiert wird oder das Flächenstück als Maschenware fixiert, danach zum Garn aufgezogen und zum Herstellen eines Schnittpolteppichstücks verwendet wird sowie gegebenenfalls erneut fixiert wird.

2. Verfahren nach Anspruch 1, **dadurch gekennzeichnet**, daß die Maschenware oder das Teppichstück mit einer Natriumhydrogensulfitlösung behandelt wird.

3. Verfahren nach Anspruch 1 oder 2, **dadurch gekennzeichnet**, daß die Maschenware oder das Teppichstuck durch Tauchen im Bad mit der Lösung getränkt wird.

4. Verfahren nach Anspruch 1 oder 2, **dadurch gekennzeichnet**, daß die Maschenware oder das Teppichstück durch Übergießen mit der Lösung getränkt wird.

5. Verfahren nach Anspruch 1 oder 2, **dadurch gekennzeichnet**, daß die Maschenware oder das Teppichstück mit der Lösung ganzflächig oder bereichsweise bedruckt wird.

6. Verfahren nach Anspruch 5, **dadurch gekennzeichnet**, daß das Bedrucken mittels Rolleauxdruckwalzen, Filmschablonen oder in Spritzdrucktechnik erfolgt.

7. Verfahren nach Anspruch 6, **gekennzeichnet durch** die Verwendung einer vorzugsweise mittels synthetischer Polymere auf eine für das Bedrucken geignete Viskosität eingestellte Lösung.

8. Verfahren nach einem oder mehreren der Ansprüche 1 bis 7, **dadurch gekennzeichnet**, daß die Behandlung mit einer Temperatur der Lösung von 20° bis 90° C erfolgt.

9. Verfahren nach einem oder mehreren der Ansprüche 1 bis 8, **dadurch gekennzeichnet**, daß die Maschenware oder das Teppichstück nach der Behandlung mit Wasser gespült wird.

10. Verfahren nach einem oder mehreren der Ansprüche 1 bis 9, **dadurch gekennzeichnet**, daß die Maschenware oder das Teppichstück mit Wasserstoffperoxid behandelt wird.

11. Verfahren nach einem oder mehreren der Ansprüche 1 bis 10, **dadurch gekennzeichnet**, daß die Maschenware oder das Teppichstück nach der Behandlung mit Natriumhydrogensulfitlösung mit Wasserdampf behandelt wird.

12. Verfahren nach Anspruch 11, **dadurch gekennzeichnet**, daß die Maschenware oder das Teppichstück mit einer Lösung von 20° bis 40° C getränkt und anschließend gedämpft wird.

13. Verfahren nach Anspruch 12, **dadurch gekennzeichnet**, daß das Dämpfen mit Sattdampf mit einer Temperatur von mindestens 95° C erfolgt.

14. Verfahren nach Anspruch 13, **dadurch gekennzeichnet**, daß das Dämpfen während mindestens drei Minuten erfolgt.

15. Verfahren nach einem oder mehreren der Ansprüche 1 bis 14, **dadurch gekennzeichnet**, daß die Behandlung der Maschenware oder des Teppichstücks kontinuierlich im Durchlaufverfahren erfolgt.

16. Verfahren nach Anspruch 15, **dadurch gekennzeichnet**, daß die Maschenware oder das Teppichstück in einem ersten Bad mit einer Natriumhydrogensulfitlösung von 10 bis 100 g/l bei einer Temperatur von 30° bis 40° C getränkt und die Maschenware oder das Teppichstück beim Verlassen des ersten Bades durch Quetschwalzen geführt wird, einen Dämpftunnel mit einer Verweildauer von mindestens drei Minuten durchläuft, durch zwei aufeinanderfolgende Spülbäder mit an deren Ausgängen angeordnete Quetschwalzen geführt, anschließend mit Wasserstoffperoxid behandelt und schließlich getrocknet wird.

17. Verfahren nach Anspruch 15, **dadurch gekennzeichnet**, daß das Tränken mit der Lösung im Foulard erfolgt.

## Claims

1. A process for chemical fixing of wool cut pile carpet, wherein a wool nonwoven piece is fixed as a cut pile carpet piece or the nonwoven piece is fixed as knitted fabric, thereafter unravelled into yarn and used to produce a cut pile carpet piece.

2. A process according to claim 1, characterized in that the knitted fabric or carpet piece is treated with a sodium hydrogen sulphite solution.

3. A process according to claim 1 or claim 2, characterized in that the knitted fabric or the carpet piece is impregnated with the solution by immersion in a bath.

4. A process according to claim 1 or claim 2, characterized in that the knitted fabric or carpet piece is impregnated with the solution by pouring.

5. A process according to claim 1 or claim 2, characterized in that the knitted fabric or the carpet piece is printed with the solution over the whole thereof or in zones.

6. A process according to claim 5, characterized in that printing is effected by means of web printing rollers, printing screens or spray printing technology.

7. A process according to claim 6, characterized by the use of a solution adjusted to a suitable viscosity for printing preferably by means of synthetic polymers.

8. A process according to one or more of claims 1 to 7, characterized in that treatment is effected at a solution temperature of from 20° to 90° C.

9. A process according to one or more of claims 1 to 8, characterized in that the knitted fabric or carpet piece is rinsed with water after treatment.

10. A process according to one or more of claims 1 to 9, characterized in that the knitted fabric or carpet piece is treated with hydrogen peroxide.

11. A process according to one or more of claims 1 to 10, characterized in that the knitted fabric or carpet piece is treated with water vapour after treatment with sodium hydrogen sulphite solution.

12. A process according to claim 11, characterized in that the knitted fabric or carpet piece is impregnated with a solution at from 20° to 40° C and then vapour treated.

13. A process according to claim 12, characterized in that the vapour treatment is effected with saturated steam at a temperature of at least 95°C.

14. A process according to claim 13, characterized in that vapour treatment is effected for at least three minutes.

15. A process according to one or more of claims 1 to 14, characterized in that treatment of the knitted fabric or carpet piece is effected continuously in a continuous operation.

16. A process according to claim 15, characterized in that the knitted fabric or carpet piece is impregnated with a sodium hydrogen sulphite solution of from 10 to 100 g/l in a first bath at a temperature of from 30° to 40° C and the knitted fabric or carpet piece is guided through press rollers upon leaving the first bath, passes through a vapour treatment tunnel with a residence time of at least three minutes, is guided through two successive rinsing baths with press rollers arranged at their outlets, then treated with hydrogen peroxide and finally dried.

17. A process according to claim 15, characterized in that impregnation with the solution occurs in the foulard.

## Revendications

1. Procédé de fixage chimique de pièces de tapis à poils coupés en laine, dans lequel une surface en laine est fixée sous la forme d'une pièce de tapis à poils coupés ou la surface est fixée sous la forme d'une pièce à mailles, puis est étirée en fil et est utilisée pour réaliser une pièce de tapis à poils coupés et est éventuellement à nouveau fixée.

2. Procédé selon la revendication 1, caractérisé en ce que la pièce à mailles ou la pièce de tapis est traitée avec une solution d'hyposulfite de sodium.

3. Procédé selon les revendications 1 ou 2, caractérisé en ce que la pièce à mailles ou la pièce de tapis est imprégnée par immersion dans le bain de la solution.

4. Procédé selon les revendications 1 ou 2, caractérisé en ce que la pièce à mailles ou la pièce de tissu est imprégnée par arrosage avec la solution.

5. Procédé selon les revendications 1 ou 2, caractérisé en ce que la pièce à mailles ou la pièce de tapis est imprimée avec la solution sur toute sa surface ou par endroits.

6. Procédé selon la revendication 5, caractérisé en ce que la pression s'effectue par impression aux rouleaux au cadre ou par injection.

7. Procédé selon la revendication 6, caractérisé par l'utilisation d'une solution réglée de préférence au moyen de polymères synthétiques, sur une viscosité convenant à l'impression.

8. Procédé selon une ou plusieurs des revendications 1 à 7, caractérisé en ce que le traitement s'effectue à une température de la solution comprise entre 20° et 90 °C.

9. Procédé selon une ou plusieurs des revendications 1 à 8, caractérisé en ce que la pièce à mailles ou la pièce de tapis est rincée à l'eau après traitement.

10. Procédé selon une ou plusieurs des revendications 1 à 9, caractérisé en ce que la pièce à mailles ou la pièce de tapis est traitée avec de l'eau oxygénée.

11. Procédé selon une ou plusieurs des revendications 1 à 10, caractérisé en ce qu'après traitement avec la solution d'hyposulfite de sodium, la pièce à mailles ou la pièce de tapis est traitée à la vapeur d'eau.

12. Procédé selon la revendication 11, caractérisé en ce que la pièce à mailles ou la pièce de tapis est imprégnée d'une solution à une température comprise entre 20 et 40 °C puis est traitée à la vapeur.

13. Procédé selon la revendication 12, caractérisé en ce que le traitement à la vapeur s'effectue avec de la vapeur saturée, à une température minimale de 95 °C.

14. Procédé selon la revendication 13, caractérisé en ce que le traitement à la vapeur s'effectue pendant au moins trois minutes.

15. Procédé selon une ou plusieurs des revendications 1 à 14, caractérisé en ce que le traitement de la pièce à mailles ou de la pièce de tapis s'effectue dans un procédé continu.

16. Procédé selon la revendication 15, caractérisé en ce que la pièce à mailles ou la pièce de tapis est imprégnée dans un premier bain contenant une solution d'hyposulfite de sodium de 10 à 100 g/l, à une température de 30 à 40 °C, et la pièce à mailles ou la pièce de tapis, à la sortie du premier bain, est envoyée à travers des rouleaux d'essorrage, traverse un tunnel de traitement à la vapeur avec une durée de séjour d'au moins trois minutes, est envoyée à travers deux bains de rinçage successifs avec des rouleaux d'essorage placés à leurs sorties, puis est traitée à l'eau oxygénée et enfin est séché.

17. Procédé sel on la revendication 15, caractérisé en ce que l'imprégnation avec la solution s'effectue sur foulard.
